# EUROPÄISCHE PATENTSCHRIFT

(11) **EP 0 842 710 B1**
(45) Veröffentlichungstag und Bekanntmachung des Hinweises auf die Patenterteilung: **09.01.2002**
(21) Anmeldenummer: 97119668.8
(22) Anmeldetag: 11.11.1997
(51) Int. Cl.: B05D 5/00

(54) **Verfahren zur Reparatur kleiner Lackfehler in Lackschichten**
Process for repairing small defects in paint layers
Procédé pour réparer de petits défauts dans les couches de peintures

(30) Priorität: 13.11.1996 DE 19646956
(43) Veröffentlichungstag der Anmeldung: 20.05.1998
(73) Patentinhaber: DaimlerChrysler AG, 70567 Stuttgart (DE); Micro Compact Car smart GmbH, 71272 Renningen (DE); EISENMANN MASCHINENBAU KG (Komplementär: EISENMANN-Stiftung), 71032 Böblingen (DE); KARL WÖRWAG LACK- UND FARBENFABRIK GMBH & CO. KG, 70435 Stuttgart (DE)
(72) Erfinder: Dannenhauer, Fritz, Dr., 79686 Hasel (DE); Keller, Anja, 89134 Blaustein (DE); Hanf, Jürgen, 72070 Tübingen (DE); Sussmann, Klaus, 71229 Leonberg (DE); Witt, Claudia, 71735 Eberdingen (DE)

(56) Entgegenhaltungen:
- EP-A- 0 444 446
- DE-A- 19 539 065
- PATENT ABSTRACTS OF JAPAN vol. 014, no. 115 (C-0696), 5.März 1990 & JP 01 315374 A (KANSAI PAINT CO LTD), 20.Dezember 1989,

## Beschreibung

Die Erfindung betrifft ein Verfahren zur Reparatur kleiner Lackfehler in Lackschichten gemäss dem Oberbegriff des Anspruchs 1, wie es aus der gattungsbildend zugrundegelegten JP 1-315 374 (A) als bekannt hervorgeht.

Aus der JP 1-315 374 (A) ist es bekannt, kleinere Lackfehler in Pulverlackschichten, sogenannte hot-spots, mittels eines Bohrers zu entfernen. Die verbleibende weitgehend zylindrische Aussparung wird mit einem Reparaturlack gefüllt, welcher mit einer Maske teilweise abgedeckt wird. Die Maske weist im Bereich der mit Reparaturlack gefüllten Aussparung eine Freistelle auf, durch die ein Laserlicht auf den Reparaturlack gerichtet werden kann. Durch die vom Laserlicht eingebrachte Energie wird der Reparaturlack erwärmt. Durch die Erwärmung wird der Reparaturlack geschmolzen, fließt in flüssigem Zustand in die Aussparung ein und wird mit der die Aussparung umgebenden Lackschicht verbunden. Hierbei ergeben sich bei akzeptablem Arbeitsaufwand nur unbefriedigende Ergebnisse.

Bei sogenannten Effekt-Pulverlackschichten, die mit einem elektrostatischen Spritzverfahren aufgetragen werden müssen, ist ein derartiges Verfahren sogar gänzlich ungeeignet, da dann im Bereich der Aussparung der Effekt der Pulverlackschicht nicht sichtbar und die zuvor fehlerhafte Stelle gut zu erkennen ist. Unter anderem aus diesem Grund werden mit Effekt-Lacken pulverlackierte fehlerhafte Flächen ganzflächig nachlackiert. Bei einer Nachlackierung mit Pulverlack wären insbesondere bei Kraftfahrzeugen nahezu alle gegen hohe Temperaturen empfindliche Teile und damit nahezu alle Kunststoffteile aufwendig und teuer zu entfernen, weshalb hierbei die Reparatur i.a. mit normalen flüssigen Lacken vorgenommen wird. Im Falle fehlerhafter Lakkierungen bei sogenannten Space-frame-Rahmen, die nach deren Lackierung mit bereits gefärbten Anbauteilen versehen werden, gilt dies zwar nicht in diesem Maße, dennoch ist auch hier der Aufwand zur Reparatur sehr hoch und/oder im Falle von Effekt-Pulverlacken aus den schon genannten Gründen ebenfalls ungeeignet.

Die Aufgabe der Erfindung ist es, ein Verfahren zu entwickeln, mit dem bei guter optischen Qualität auch Pulverlacke, insbesondere Effekt-Pulverlacke einfach und billig repariert werden können.

Die Aufgabe wird bei einem gattungsgemäss zugrundegelegten Verfahren mit den kennzeichnenden Verfahrensschritten des Anspruchs 1 gelöst. Durch das Einbringen der Aussparung mit hinsichtlich ihrer Fläche und auch hinsichtlich ihrer Tiefe genau definierten Abmessungen in die Pulverlackschicht, kann anschließend in die Aussparung ein entsprechend dem Volumen der Aussparung bemasster, insbesondere ein den Abmessungen der Aussparung entsprechender, und zumindest bereichsweise zusammenhängender Füllkörper aus Pulverlack und/oder einem Vorprodukt des Pulverlackes eingebracht werden. Der eingebrachte Füllkörper wird anschließend mit der ausserhalb der Aussparung angeordneten Pulverlackschicht verbunden, insbesondere verklebt. Die erfindungsgemäße Reparatur ist daher schnell und billig vorzunehmen. Gleichzeitig kann die Reparatur auch in der Produktionslinie vorgenommen werden, was insbesondere bei Fahrzeugen mit einem freitragenden Rahmen gemäß dem space-frame-Konzept, günstig ist. Gleichzeitig weist die Reparaturmethode gegenüber einer großflächigen Reparatur mit Naßlack eine geringe Emission, womit ein zumindest geringerer Filter- und Reinigungsaufwand, sowie ein geringer Entsorgungsaufwand bspw. des Oversprays verbunden ist. Damit wiederum ist gleichfalls eine Verbilligung des Verfahrens verbunden.

Weitere sinnvolle Ausgestaltungen sind den Unteransprüchen entnehmbar. Im übrigen wird die Erfindung anhand von in den Figuren dargestellten Ausführungsbeispielen im folgenden nähers erläutert. Dabei zeigt
- Fig. 1: einen Ausschnitt eines Schnitts durch ein mit Pulverlack lackiertes und eine Fehlerstelle aufweisendes Substrat,
- Fig. 2: Figur 1 mit im Bereich der Fehlerstelle eingebrachter zylindrischer Aussparung,
- Fig. 3: Figur 2 mit in die zylindrische Aussparung eingebrachtem und mit einer Klebstoffschicht versehenem Füllkörper,
- Fig. 4: Figur 3 nach auf der Pulverlackschicht aufgebrachter Klarlackschicht,
- Fig. 5: Figur 1 mit im Bereich der Fehlerstelle eingebrachter Aussparung mit kegelstumpfförmigem Querschnitt und
- Fig. 6: Figur 5 mit in die kegelstupfförmige Aussparung eingebrachtem Füllkörper.

In Figur 1 ist ein Ausschnitt eines Schnittes durch ein mit einer Pulverlackschicht 2 versehenes Substrat 5 dargestellt, welches Substrat 5 bspw. aus Metall. Kunststoff und/oder faserverstärktem Kunststoff gefertigt sein kann. Ferner kann das Substrat 5 - wie dargestellt - gewölbt sein. Auf dem Substrat 5 sind neben der insbesondere bis zu 100 µm dicken Pulverlackschicht 2 bspw. die üblichen Schichten und zwar eine Grundierschicht 6, eine Schlagschutzschicht 7 und eine Füllerschicht 8 aufgetragen. Je nach Anwendungsfall kann die Pulverlackschicht natürlich auch dicker sein.

Als fehlerbehaftete Stelle 9 ist ein im Querschnitt ovaler Körper eingezeichnet, bei dem es sich bspw. um ein Staubkorn 10 handeln kann, das sich bei Aufbringen des Pulvers des Pulverlackes an der sichtseitigen Oberfläche 11 der Pulverlackschicht 2 angelegt und mit dem Pulverlack verbunden hat.

Zur Reparatur der fehlerbehafteten Stelle 9 in eng begrenztem Rahmen wird, wie in Figur 2 dargestellt, die fehlerbehaftete Stelle 9 der insbesondere abgebundenen und gehärteten Pulverlackschicht 2 in eng begrenztem Bereich mit einer zylindrischen Aussparung 1 versehen. Durch die auf maximal die Tiefe der Pulverlackschicht 2 eingebrachte Aussparung 1 wird im vorliegenden Fall gleichzeitig das Staubkorn 10 beseitigt.

Günstigerweise wird die Aussparung 1 spanend und hierbei insbesondere mittels Fräsen oder Schleifen in die Pulverlackschicht 2 eingebracht. Desweiteren kann die Aussparung 1 auch gebohrt und/oder lochgesägt und/oder mittels Laser ausgebrannt und/oder ausgestanzt und/oder geschliffen werden. Bei allen Arten der Einbringung der Aussparung in die Pulverlackschicht 2 ist darauf zu achten, daß die Aussparung 1 hinsichtlich ihrer Fläche, bzw. Breite B und auch hinsichtlich ihrer Tiefe T mit genau definierten Abmessungen sowie mit einer vorgegebenen Randkontur in die Pulverlackschicht 2 eingebracht wird.

Anschließend wird in die zylindrische Aussparung 1 ein aus Pulverlack und/oder einem Vorprodukt des Pulverlackes gebildeter plättchenartiger Füllkörper 3 eingebracht; d.h. die Kontur des Bodens des Füllkörpers 2 ist eben und dem Boden der Aussparung 1 angepaßt. Ebenso sind die Ränder des Füllkörpers 3 den entsprechenden Rändern der zylindrischen Aussparung 1 angepaßt. Der vor dem Einbringen in die Aussparung 1 zumindest teilvernetzte Füllkörper 3 ist entsprechend dem Volumen der Aussparung 1 bemasst und im Sinne eines Monoliten zusammenhängend ausgebildet; d.h. der Durchmesser des monolitisch zusammenhängenden Füllkörpers 3 entspricht in etwa der Breite B der Aussparung 1 und die Schichtdicke des Füllkörpers 3 in etwa der Tiefe T der Aussparung 1.

Hinsichtlich des Füllkörpers 3 kann diese genaue Bemaßung in einfacher Weise dadurch realisiert werden, dass der Füllkörper 3 aus einer zuvor hergestellten Lackfolie geformt, insbesondere ausgestanzt wird. Bei zumindest einigen Effekt-Pulverlacken wird diese Lackfolie zur Erhaltung gewünschter optischer Eigenschaften zweckmäßigerweise durch elektrostatisches Spritzen hergestellt.

Der in der Aussparung angeordnete Füllkörper 3 wird mit der ausserhalb der Aussparung 1 angeordneten Pulverlackschicht 2 verbunden. Die Verbindung erfolgt vorzugsweise durch eine Klebstoffschicht 12, die insbesondere schon vor der Einbringung des Füllkörpers 3 in die Aussparung 1 entlang der entsprechenden Wandungen des Füllkörpers 3 angeordnet wird.

Anschließend wird der in der Aussparung 1 eingebrachte Füllkörper 3 und ggf. auch die Klebstoffschicht 12 erhitzt und/oder zur Reaktion gebracht. Durch die Erhitzung und/oder durch die Reaktion härtet insbesondere der Füllkörper 3 und ggf. auch die Klebstoffschicht 12 aus. Die Reaktion wird vorzugsweise durch UV-Strahlung und/oder elektromagnetische, insbesondere IR-Strahlung, und/oder heisser Luft eingeleitet und/oder aufrechterhalten.

Da der Füllkörper 3 beim Aushärten einen Volumenschwund aufweisen kann, ist es günstig, den Füllkörper 3 mit einem Volumen zu versehen, das in etwa dem Volumen der Aussparung 1 zuzüglich dem beim Aushärten auftretenden Volumenschwund des Füllkörpers 3 entspricht.

Wie insbesondere aus der stark übertriebenen Darstellung nach Figur 3 ersichtlich, sollte die Wölbung des Substrats 5 bzw. der sichtseitigen Oberfläche 11 der Pulverlackschicht 2 nicht allzu groß sein, da ansonst der Rand des Füllkörpers 3 über den Rand der Aussparung 1 sichtbar herausragen bzw. abgesetzt sein kann.

Eine derartige Diskontinuität an diesen beiden Rändern kann bspw. mit einer entsprechend flexiblen und elastischen Klebstoffschicht 12, der zur Verbindung des Füllkörpers 3 mit den Wandungen der ihn umgebenden Aussparung 1 vorgesehen ist, ausgeglichen werden.

Desweiteren kann es beim Auftragen einer weiteren, insbesondere einer Klarlackschicht 4 auf die Pulverlackschicht 2 von Vorteil sein, die Einbringung der Aussparung 1 und die Befüllung der Aussparung 1 mit dem Füllkörper 1 vor der Aufbringung der Klarlackschicht 4 vorzunehmen (siehe Figur 4).

Sollte eine fehlerhafte Stelle 9 erst nach einer eventuellen Aufbringung der Klarlackschicht 4, bemerkt werden, kann zur Reparatur weitgehend analog verfahren werden, wobei es nunmehr sinnvoll ist, hierzu einen aus dem Pulverlack gebildeten Füllkörper zu verwenden, der zusätzlich sichtseitig mit einer Klarlackschicht versehen ist, wobei die Schichtdicke dieser Klarlackschicht in etwa derjenigen Klarlackschicht 4 entspricht, die ansonst auf der Pulverlackschicht 2 des Substrats 5 angeordnet ist.

In Figur 5 ist wird zur Reparatur der fehlerbehafteten Stelle 9 nach Figur 1 die fehlerbehaftete Stelle 9 der insbesondere abgebundenen und gehärteten Pulverlackschicht 2 in eng begrenztem Bereich mit einer kegelstumpfförmigen Aussparung 21 versehen. Im Gegensatz zu der Aussparung 1 nach Figur 2 weist die Aussparung 21 also keinen zylindrischen, sondern ein kegelstumpfförmigen Querschnitt auf, wobei sich der Kegel zum Substrat 5 hin schließt. Auch hier wird durch die auf maximal die Tiefe der Pulverlackschicht 2 eingebrachte Aussparung 21 gleichzeitig das Staubkorn 10 beseitigt.

Um unnütze Wiederholungen zu vermeiden wird bei diesem Ausführungsbeispiel nach den Figuren 5 und 6 nur noch auf die Unterschiede eingegangen.

In die kegelstumpfförmige Aussparung 21 wird ein aus Pulverlack und/oder einem Vorprodukt des Pulverlackes gebildeter, insbesondere plättchenartiger Füllkörper 23 eingebracht, wobei die Kontur des Bodens des Füllkörpers 23 eben und der Kontur des Bodens der Aussparung 21 angepaßt ist. Die Ränder des Füllkörpers 23 sind hinsichtlich ihrer geometrischen Maße und auch hinsichtlich ihres Verlaufes, der bspw. bei einer Einbringung der Aussparung 21 nicht notwendigerweise rund, sondern ggf. auch bspw. nierenförmig sein kann, den Rändern der Aussparung 23 angepaßt.

Zum Einbringen des Füllkörpers 23 in die Aussparung 21, wird diese mit einer zuvor schon beschriebenen Lackfolie vollflächig abgedeckt. Aus der abdeckenden Lackfolie wird der Füllkörper 23 ausgestoßen und beim Ausstoßen direkt in die Aussparung 21 eingebracht und/oder eingedrückt wird.

Hierbei kann es geschehen, daß der Füllkörper 23 in einzelne Bruchstücke 22 zerfällt. Ein vor dem Abbinden mit der verbliebenen Pulverlackschicht 2 aus einzelnen Bruchstücken 22 gebildeter Füllkörper ist im Sinne der Erfindung auch als ein zusammenhängender Füllkörper 23 zu verstehen; d.h. der in der Aussparung 1 angeordnete gesamte Füllkörper 3 muß vor dessen Verbindung mit den Wandungen bzw. dem Boden der Aussparung 1 nicht unbedingt vollständig monolitisch ausgebildet sein.

Der in der Aussparung 21 angeordnete Füllkörper 23 wird mit der ausserhalb der Aussparung 21 angeordneten Pulverlackschicht 2 durch die oben angeführten Maßnahmen verbunden. Im Unterschied zu dem Ausführungsbeispiel nach den Figuren 2 bis 4 erfolgt hier die Verbindung nicht unter einer Zuhilfenahme einer Klebstoffschicht 12, sondern durch eine direkte Verbindung des Materials des Füllkörpers 23 mit dem ihn umgebenden Material der Pulverlackschicht 2. Die Verbindung des Füllkörpers 23 mit der Pulverlackschicht 2 muß allerdings nicht entlang der gesamten gemeinsamen Fläche erfolgen, sondern kann auf einzelnen gemeinsame Teilflächen begrenzt sein. Im Falle von aus Bruchstücken 22 gebildeten Füllkörpern 23 werden gleichzeitig die Bruchstükke 22 in gleicher Weise miteinander verbunden.

## Patentansprüche

1. Verfahren zur Reparatur kleiner Lackfehler in Pulverlackschichten (2), bei dem die fehlerbehaftete Stelle der Pulverlackschicht in eng begrenztem Bereich ausgespart, die Aussparung (1,21) gefüllt und die Füllung mit der die Aussparung umgebenden Pulverlackschicht (2) verbunden wird,
**dadurch gekennzeichnet,**
**dass** die Aussparung (1, 21) hinsichtlich ihrer Fläche und auch hinsichtlich ihrer Tiefe mit genau definierten Abmessungen in die Pulverlackschicht (2) eingebracht wird, dass in die Aussparung (1, 21) ein entsprechend dem Volumen der Aussparung (1, 21) bemasster, insbesondere ein den Abmessungen der Aussparung (1, 21) entsprechender, und zumindest bereichsweise zusammenhängender Füllkörper (3, 23) aus Pulverlack und/oder einem Vorprodukt des Pulverlackes eingebracht wird und dass der eingebrachte Füllkörper (3, 23) mit der ausserhalb der Aussparung (1, 21) angeordneten Pulverlackschicht (2) verbunden, insbesondere verklebt wird.

2. Verfahren nach Anspruch 1,
**dadurch gekennzeichnet,**
**dass** die Aussparung (1, 21) auf maximal die Tiefe (T) der Pulverlackschicht (2) eingebracht wird.

3. Verfahren nach Anspruch 1,
**dadurch gekennzeichnet, dass** die Aussparung (1, 21) spanend eingebracht wird.

4. Verfahren nach Anspruch 1,
**dadurch gekennzeichnet,**
**dass** die Aussparung (1, 21) gefräst und/oder lochgesägt und/oder mittels Laser ausgebrannt und/oder ausgestanzt und/oder geschliffen wird.

5. Verfahren nach Anspruch 1,
**dadurch gekennzeichnet,**
**dass** der die Aussparung (1, 21) zumindest weitgehend ausfüllende Füllkörper (3, 23) vor dem Einbringen in die Aussparung (1, 21) zumindest teilvernetzt wird.

6. Verfahren nach Anspruch 1,
**dadurch gekennzeichnet,**
**dass** der in der Aussparung (1, 21) eingebrachte Füllkörper (3, 23) erhitzt und insbesondere durch die Erhitzung ausgehärtet wird.

7. Verfahren nach Anspruch 1,
**dadurch gekennzeichnet,**
**dass** der in der Aussparung (1, 21) eingebrachte Füllkörper (3, 23) mittels elektromagnetischer Strahlung, insbesondere IR-Strahlung, und/oder heisser Luft erhitzt und insbesondere durch die Erhitzung ausgehärtet wird.

8. Verfahren nach Anspruch 1,
**dadurch gekennzeichnet, dass** der in der Aussparung (1, 21) eingebrachte Füllkörper (3, 23) mittels UV-Strahlung zur Reaktion gebracht, insbesondere ausgehärtet wird.

9. Verfahren nach Anspruch 1,
**dadurch gekennzeichnet,**
**dass** als Füllkörper (3, 23) ein Plättchen gewählt wird, dessen Schichtdicke in etwa der Tiefe (T) der Aussparung (1, 21) entspricht.

10. Verfahren nach Anspruch 1,
**dadurch gekennzeichnet,**
**dass** das Volumen des Füllkörpers (3, 23) dem Volumen der Aussparung (1, 21) zuzüglich einem beim Aushärten des Füllkörpers (3, 23) auftretenden Volumenschwund angepaßt wird und daß der Füllkörper (3, 23) nach dem Einbringen in die Aussparung (1, 21) ausgehärtet wird.

11. Verfahren nach Anspruch 1,
**dadurch gekennzeichnet,**
**dass** in die Aussparung (1, 21) ein geometrisch der Lochgeometrie der Aussparung (1, 21) angepaßter Füllkörper (3, 23) eingebracht wird.

12. Verfahren nach Anspruch 1,
**dadurch gekennzeichnet,**
**dass** die Aussparung (1, 21) als Loch mit ebenem Boden eingebracht wird und dass als Füllkörper (3, 23) ein Plättchen gewählt wird, dessen Randverlauf der Aussparung (1, 21) und dessen Höhe dem der Tiefe der Aussparung (1, 21) entspricht.

13. Verfahren nach Anspruch 1,
**dadurch gekennzeichnet, dass** der Füllkörper (3, 23) vor seiner Einbringung in die Aussparung (1, 21) elektrostatisch gespritzt wird.

14. Verfahren nach Anspruch 1,
**dadurch gekennzeichnet,**
**dass** der Füllkörper (3, 23) aus einer zuvor hergestellten Lackfolie geformt wird.

15. Verfahren nach Anspruch 1,
**dadurch gekennzeichnet,**
**dass** der Füllkörper (3, 23) aus einer zuvor durch elektrostatisches Spritzen hergestellten Lackfolie geformt wird.

16. Verfahren nach Anspruch 1,
**dadurch gekennzeichnet,**
**dass** die Einbringung und die Befüllen der Aussparung (1, 21) vor der Aufbringung einer weiteren Schicht, insbesondere einer Klarlackschicht (4) vorgenommen wird.

17. Verfahren nach Anspruch 1,
**dadurch gekennzeichnet,**
**dass** die Aussparung (1, 21) mit einer aus Pulverlack gebildeten Lackfolie vollflächig abgedeckt wird, dass der Füllkörper (3, 23) aus der abdeckenden Lackfolie ausgestoßen wird und daß der Füllkörper (3, 23) beim Ausstoßen direkt in die Aussparung (1, 21) eingebracht und/oder eingedrückt wird.

## Claims

1. A process for repairing small defects in powder coating layers (2) in which a very limited section of the defective area of the powder coating layer is removed, the resulting recess (1, 21) is filled and the filling is bonded with the powder coating layer (2) surrounding the recess,
**characterised in that**
the surface area and depth dimensions of the recess (1, 21) made in the powder coating layer (2) are defined exactly, that a filler block (3, 23) made of powder paint and/or a pre-product of the powder paint, dimensioned in accordance with the volume of the recess (1, 21), in particular corresponding to one of the dimensions of the recess (1, 21) which is coherent in part at least, is inserted into the recess (1, 21) and that the inserted filler block (3, 23) is bonded, in particular by adhesion, to the powder coaling layer (2) positioned outside the recess (1, 21).

2. A process in accordance with claim 1
**characterised in that**
the recess (1, 21) is made to a maximum of the depth (T) of the powder coating layer (2).

3. A process in accordance with claim 1
**characterised in that**
the recess (1,21) is made by means of metal cutting.

4. A process in accordance with claim 1
**characterised in that**
the recess (1, 21) is milled and/or sawn and/or burned by laser and/or punched and/or ground.

5. A process in accordance with claim 1
**characterised in that**
the filler block (3, 23) which fills at least most of the recess (1, 21) is at least partially cross-linked prior to insertion into the recess (1, 21).

6. A process in accordance with claim 1
**characterised in that**
the filler block (3, 23) inserted into the recess (1, 21) is heated and in particular hardened by the heating.

7. A process in accordance with claim 1
**characterised in that**
the filler block (3, 23) inserted into the recess (1, 21) is heated by means of electromagnetic radiation, in particular IR radiation, and/or hot air and is in particular hardened by the heating.

8. A process in accordance with claim 1
**characterised in that**
the filler block (3, 23) inserted into the recess (1, 21) is reacted and in particularly hardened by means of UV radiation.

9. A process in accordance with claim 1
**characterised in that**
the chosen filler block (3, 23) is a small plate with a layer thickness corresponding approximately to the depth (T) of the recess (1, 21).

10. A process in accordance with claim 1
**characterised in that**
the volume of the filler block (3, 23) is matched to the volume of the recess (1, 21) plus the volume lost during the hardening of the filler block (3, 23) and that the filler block (3, 23) is hardened once it has been inserted into the recess (1, 21).

11. A process in accordance with claim 1
**characterised in that**
a filler block (2, 23) geometrically matched to the hole geometry of the recess (1, 21) is inserted into the recess (1, 21).

12. A process in accordance with claim 1
**characterised in that**
the recess (1, 21) is made as a hole with an even base and that the chosen filler block (3, 23) is a small plate with an edge contour corresponding to the recess (1, 21) and a height corresponding to the depth of the recess (1, 21).

13. A process in accordance with claim 1
**characterised in that**
the filler block (3, 23) is electrostatically sprayed prior to its insertion into the recess (1, 21).

14. A process in accordance with claim 1
**characterised in that**
the filler block (3, 23) is formed from a previously produced film of paint.

15. A process in accordance with claim 1
**characterised in that**
the filler block (3, 23) is formed from a film of paint previously produced by means of electrostatic spraying.

16. A process in accordance with claim 1
**characterised in that**
the making and filling of the recess (1, 21) is carried out prior to the application of a further layer, in particular a clear coat layer (4).

17. A process in accordance with claim 1
**characterised in that**
the entire surface of the recess (1, 21) is covered with a film of paint made of powder coating, that the filler block (3, 23) is forced out of the covering film of paint and that during this process the filler block (2, 23) is inserted or pressed directly into the recess (1, 21).

## Revendications

1. Procédé de réparation de petits défauts de peinture dans des couches de peinture déposées par pulvérisation (2), dans lequel on évide, dans une zone étroitement limitée, l'emplacement défectueux de la couche de peinture déposée par pulvérisation, on remplit l'évidemment (1, 21) et on relie la pièce de remplissage à la couche de peinture déposée par pulvérisation (2) qui entoure l'évidemment,
**caractérisé par le fait**
**que** l'on réalise l'évidemment (1, 21) dans la couche de peinture déposée par pulvérisation (2) à des dimensions définies avec précision en ce qui concerne sa surface ainsi que sa profondeur, que l'on met en place dans l'évidemment (1, 21) une pièce de remplissage (3, 23) dimensionnée en fonction du volume de l'évidemment (1, 21), correspondant en particulier aux dimensions de l'évidemment (1, 21), et cohérente au moins par zone, constituée de peinture déposée par pulvérisation et/ou d'une ébauche de cette peinture et que l'on relie, en particulier par collage, la pièce de remplissage (3, 23) ainsi mise en place à la couche de peinture déposée par pulvérisation (2) disposée à l'extérieur de l'évidemment (1, 21).

2. Procédé selon la revendication 1,
**caractérisé par le fait**
**que** l'on réalise l'évidemment (1, 21) au maximum à la profondeur (T) de la couche de peinture déposée par pulvérisation (2).

3. Procédé selon la revendication 1,
**caractérisé par le fait**
**que** l'on réalise l'évidemment (1, 21) par usinage avec copeaux.

4. Procédé selon la revendication 1,
**caractérisé par le fait**
**que** l'on réalise l'évidemment (1, 21) à la fraise et/ou à la scie à guichet et/ou par combustion au laser et/ou par poinçonnage et/ou par meulage.

5. Procédé selon la revendication 1,
**caractérisé par le fait**
**que** l'on réticule au moins partiellement la pièce de remplissage (3, 33) qui doit remplir au moins largement l'évidemment (1, 21) avant de la mettre dans l'évidemment (1, 21).

6. Procédé selon la revendication 1,
**caractérisé par le fait**
**que** l'on fait chauffer la pièce de remplissage (3, 23), mise en place dans l'évidemment (1, 21), et qu'en particulier on la fait durcir par la chaleur.

7. Procédé selon la revendication 1,
**caractérisé par le fait**
**que** l'on fait chauffer au moyen d'un rayonnement électromagnétique, en particulier d'un rayonnement infrarouge, la pièce de remplissage (3, 23), mise en place dans l'évidemment (1, 21) et qu'en particulier on la fait durcir par la chaleur.

8. Procédé selon la revendication 1,
**caractérisé par le fait**
**que** l'on fait réagir, en particulier on fait durcir, la pièce de remplissage (3, 23), mise en place dans l'évidemment (1, 21), au moyen d'un rayonnement ultraviolet.

9. Procédé selon la revendication 1,
**caractérisé par le fait**
**que** l'on choisit comme pièce de remplissage (3, 23) une plaquette dont l'épaisseur de couche correspond à peu près à la profondeur (T) de l'évidemment (1, 21).

10. Procédé selon la revendication 1,
**caractérisé par le fait**
**que** l'on adapte le volume de la pièce de remplissage (3, 23) au volume de l'évidemment (20, 21) en tenant compte d'une diminution du volume survenant lors du durcissement de la pièce de remplissage (3, 23) et que l'on fait durcir la pièce de remplissage (3, 23) après sa mise en place dans l'évidemment (1, 21).

11. Procédé selon la revendication 1,
**caractérisé par le fait**
**que** dans l'évidemment (1, 21) on met en place une pièce de remplissage (3, 23) géométriquement adaptée aux caractéristiques géométriques de l'évidemment (1, 21).

12. Procédé selon la revendication 1,
**caractérisé par le fait**
**que** l'on réalise l'évidemment (1, 21 sous forme d'un trou à fond plat et que comme pièce de remplissage (3, 23) on choisit une plaquette dont l'allure de la bordure correspond à l'évidemment (1, 21) et dont la hauteur correspond à la profondeur de l'évidemment (1, 21).

13. Procédé selon la revendication 1,
**caractérisé par le fait**
**qu'**avant sa mise en place dans l'évidemment (1, 21), la pièce de remplissage (3, 23) fait l'objet d'une pulvérisation électrostatique.

14. Procédé selon la revendication 1,
**caractérisé par le fait**
**que** l'on forme la pièce de remplissage (3, 23) à partir d'une pellicule de peinture préalablement fabriquée.

15. Procédé selon la revendication 1,
**caractérisé par le fait**
**que** l'on forme la pièce de remplissage (3, 23) à partir d'une pellicule de peinture préalablement fabriquée par pulvérisation électrostatique.

16. Procédé selon la revendication 1,
**caractérisé par le fait**
**que** l'on procède à la réalisation et au remplissage de l'évidemment (1, 21) avant application d'une autre couche, en particulier d'une couche de peinture transparente (4).

17. Procédé selon la revendication 1,
**caractérisé par le fait**
**que** l'on recouvre l'évidemment (1, 21), sur toute sa surface, avec une pellicule de peinture formée d'une peinture déposée par pulvérisation, que l'on expulse la pièce de remplissage (3, 23) de la pellicule de peinture qui recouvre l'évidemment et que lors de cette expulsion on met directement en place et/ou on pousse la pièce de remplissage (3, 23) dans l'évidemment (1, 21).
